# EUROPÄISCHE PATENTSCHRIFT

(11) **EP 0 968 328 B1**
(45) Veröffentlichungstag und Bekanntmachung des Hinweises auf die Patenterteilung: **15.12.2004**
(21) Anmeldenummer: 98912491.2
(22) Anmeldetag: 19.03.1998
(51) Int. Cl.: D21C 9/16

(54) **BLEICHEN UND DELIGNIFIZIERUNG VON ZELLSTOFF DURCH CAROATE/CAROSCHE SÄURE UND HERSTELLUNG DERSELBEN**
BLEACHING AND DELIGNIFYING CELLULOSE USING CAROATE/CARO'S ACID AND PRODUCTION OF SAME
BLANCHIMENT ET DELIGNIFICATION DE CELLULOSE PAR CAROATES/ACIDE DE CARO ET PRODUCTION DE CES DERNIERS

(30) Priorität: 21.03.1997 DE 19711929; 27.01.1998 DE 19803001
(43) Veröffentlichungstag der Anmeldung: 05.01.2000
(73) Patentinhaber: Degussa Initiators GmbH & Co. KG, 82049 Pullach (DE)
(72) Erfinder: DORN, Maximilian, D-82049 Pullach (DE); GNANN, Michael, D-82049 Grosshesselohe (DE); GUTEWORT, Sven, D-80939 München (DE); SEBB, Werner, D-82538 Geretsried (DE)
(74) Vertreter: Huber, Bernhard, Dipl.-Chem.
(86) Internationale Anmeldenummer: PCT/EP1998/001622
(87) Internationale Veröffentlichungsnummer: WO 1998/042911

(56) Entgegenhaltungen:
- EP-A- 0 415 149
- WO-A-94/05851
- US-A- 4 049 786
- US-A- 4 144 144
- US-A- 4 756 800
- US-A- 5 366 593
- B. AMINI ET AL: "On-site peracids:Tools for bleaching strategies to meet the cluster rule and considerations on selecting among them" TAPPI JOURNAL, Bd. 78, Nr. 10, Oktober 1995, NORCROSS,GA,USA, Seiten 121-133, XP002068692

## Beschreibung

Die vorliegende Erfindung betrifft ein Verfahren zum Bleichen oder/und Delignifizieren von Zellstoff unter Verwendung einer Caroschen Säure/Caroat-Lösung.

Traditionell wurde Chlor in großen Mengen als Bleichmittel für Papierpulpe eingesetzt. Da chloriertes Lignin jedoch den umwelttoxischen polychlorierten aromatischen Verbindungen zuzurechnen ist, wurde zunehmend versucht, das Bleichmittel Chlor durch andere Bleichmittel zu ersetzen. Hierbei wurden zunächst große Erfolge bei der Verwendung von Chlordioxid/Chlorat als Bleichmittel erzielt. Es bestehen jedoch weitere Bestrebungen, auch Chlordioxid/Chlorat durch andere Bleichmittel zu ersetzen, um eine TCF-Pulpe (TCF = Total Chlorine Free) zu erhalten.

Als Bleichmittel kamen hierbei u.a. Ozon, Sauerstoff und wasserstoffperoxid zum Einsatz, um chlorfreies Papier herzustellen. Allerdings weisen alle diese Bleichmittel Nachteile auf, wie etwa ungenügende Delignifizierung, ungenügende Helligkeit des gebleichten Zellstoffs oder/und kostenintensive oder/und mit Gefahren verbundene Herstellungsverfahren.

Als weiteres Bleichmittel zum Bleichen und Delignifizieren von Zellstoff wurde auch Caroat/Carosche Säure (Peroxomonoschwefelsäure, H₂SO₅) vorgeschlagen, insbesondere zur chlorfreien Bleiche von Feinpapier zur Erzielung von Bleichgraden mit einem Weißgradniveau 89 Grad ISO. Ein Nachteil bei der Verwendung von Caroat/Caroscher Säure als Bleichmittel ist jedoch der hohe Aufwand, der benötigt wird, um das reine Salz als kristallines Produkt zu gewinnen. Weiterhin ist Carosche Säure in Reinform eine äußerst korrosive Substanz, was ihre Lagerung und ihren Transport erschwert.

US-A-5,366, 593 beschreibt ein Verfahren zum Bleichen von lignocellulosehaltigem Material, wobei als Reaktanten ein Monoperoxysulfat als Sauerstoffdonor und ein Keton verwendet werden, um in situ ein wasserlösliches Dioxiran zu bilden, welches dann als Bleichmittel wirkt. Dabei wird ein beim Bleichen des Zellstoffes anfallendes Sulfat zurückgenonnen und durch Elektrolyse in Peroxydisulfat umgewandelt. Die direkte Verwendung von Caroat/Caroscher Säure als Bleichmittel wird nicht in Betracht gezogen.

US-A-4,144,144 beschreibt die Herstellung von Natriumpersulfat in einer Elektrolysezelle, wobei die Stromausbeuten durch geeignete Wahl des Anolyten gesteigert werden können.

EP-A-0 415 149 beschreibt ein Verfahren zum Bleichen und Delignifizieren von Lignocellulosematerialien unter Verwendung von Peroxomonoschwefelsäure und/oder seiner Salze in Kombination mit Sauerstoff und/oder einem Peroxid. Der Peroxomonoschwefelsäure wird dabei in Form ihres Salzes eingesetzt oder durch Umsetzung von Wasserstoffperoxid mit konzentrierter Schwefelsäure gewonnen. Ein ähnliches Verfahren, bei dem Peroxomonoschwefelsäure durch Umsetzung von Wasserstoffperoxid und Schwefelsäure in situ hergestellt wird, wird auch bei B. Amini et al., Tappi Journal, Vol. 78, No. 10 (1995), 121-133 beschrieben.

US-A-4,049,786 beschreibtein Verfahren zur Herstellung von Peroxymonosulfat durch schnelle Hydrolyse eines Peroxydisulfats mit konzentrierter Schwefelsäure, wobei Verluste an aktiven Sauerstoff während der Hydrolyse durch geeignete Wahl der Reaktionstemperaturen unterdrückt werden.

WO-A-94/05851 beschreibt ein Verfahren zum Bleichen von lignocellulosehaltiger Pulpe unter Verwendung von Persulfat.

Aufgabe der vorliegenden Erfindung war es deshalb, ein Verfahren bereitzustellen, mit welchem die vorteilhaften Bleichund Delignifizierwirkungen von Caroscher Säure/Caroat genutzt werden können, während gleichzeitig die mit dem Reinprodukt Caroscher Säure/Caroat verbundenen Schwierigkeiten hinsichtlich Herstellungsaufwand und Korrosionsgefahr für Lagerungsund Transportvorrichtungen vermieden werden können.

Diese Aufgabe wird erfindungsgemäß gelöst durch ein Verfahren zum Bleichen oder/und Delignifizieren von Zellstoff gemäß Anspruch 1.

Das erfindungsgemäße Verfahren ermöglicht die Verwendung von Caroscher Säure/Caroat in Form einer Lösung, wodurch die mit dem kristallinen Reinprodukt der Caroschen Säure/Caroat verbundenen Nachteile umgangen werden können. Diese Nachteile sind insbesondere der hohe Aufwand, der benötigt wird, um das reine Salz als kristallines Produkt zu gewinnen sowie die Korrosivität der Caroschen Säure.

Erfindungswesentlich ist es dabei, dass eine Carosche Säure/Caroat-Lösung in oder in unmittelbarer Nähe einer Zellstoff- oder Papierfabrik erzeugt werden kann, so dass lange Transportwege, die eine Abtrennung des Wassers aus der Lösung und Bildung des reinen Produkts erforderlich machen, vermieden werden. Die Abtrennung von Wasser und die Bildung des reinen Produkts Carosche Säure/Caroat vor einer längeren Lagerung oder einem Transport über weite Strecken ist erforderlich, da zum einen das Reinprodukt selbst stabiler und somit länger lagerfähig als eine Lösung ist und zum anderen bei weiten Transportwegen der Wasseranteil in der Lösung den Transport erheblich erschwert und verteuert.

Die Herstellung einer Caroschen Säure/Caroat-Lösung in oder in unmittelbarer Nähe einer Zellstoff- oder Papierfabrik gelingt dadurch, dass man zunächst durch Elektrolyse eines Natriumsulfats, Natronlauge und eine Natriumperoxodisulfatlösung erzeugt. Die Peroxodisulfatlösung kann dann durch Hydrolyse in eine Carosche Säure/Caroat-Lösung überführt werden. Während dieses Herstellungsverfahren gefahrlos in der Nähe von Holz, Zellstoff oder Papier durchgeführt werden kann, ist die konventionelle Herstellung von Caroat aus Oleum und 70 %igem Wasserstoffperoxid sehr risikoreich, da jede Berührung der Ausgangsmaterialien mit Holz, Zellstoff oder Papier zu einem Brand führt. Aus diesem Grund war es bisher nicht möglich, Carosche Säure/Caroat in der Nähe einer Zellstoff- oder Papierfabrik zu erzeugen.

Ein weiterer Vorteil der Verwendung von Elektrolyse zur Herstellung einer Peroxodisulfatlösung und gleichzeitigen Herstellung von Natronlauge ist darin zu sehen, dass in Zellstoff- und Papierfabriken häufig günstiger Strom aus Wasserkraft und zugleich Abfallsulfat aus Sulfatzellstoff vorhanden ist, das günstig eingesetzt werden kann. Bevorzugt beträgt der Anteil an Abfallsulfat aus Sulfatzellstoff an der Gesamtmenge des in Schritt (a) eingesetzten Sulfats mehr als 5 Gew.-%, besonders bevorzugt mehr als 50 % und am meisten bevorzugt mehr als 90 %.

Erfindungsgemäß wird die durch Elektrolyse erzeugte Peroxodisulfatlösung dann durch Hydrolyse in eine Carosche Säure/Caroat-Lösung überführt. Es wurde herausgefunden, dass eine solche Carosche Säure/Caroat-Lösung nach dem Abkühlen relativ stabil ist. Durch den Zusatz von H₂O₂ während der Hydrolyse kann der Carosche Säure/Caroat-Zerfall weiter minimiert werden. Erfindungsgemäß wird die erhaltene Carosche Säure/Caroat-Lösung unmittelbar als Bleichlösung zum Bleichen oder/und Delignifizieren von Zellstoff, bevorzugt von Papierstoff verwendet. Die Carosche Säure/Caroat-Lösung kann beispielsweise über eine direkte Leitung oder in Form eines Bulktransports der Bleichflotte zugeführt werden. Erfindungsgemäß ist es somit nicht notwendig, die Carosche Säure/das Caroat in kristalliner Form herzustellen.

Beim Einleiten in die Bleichflotte wird die Carosche Säure/Caroat-Lösung erfindungsgemäß neutralisiert. Das Neutralisieren zu diesem Zeitpunkt ist vorteilhaft, da ein pH < 5 die Stabilität der Caroschen Säure/Caroat-Lösung begünstigt und zudem in der Bleichflotte die freiwerdende Neutralisationswärme verteilt wird, wodurch eine Zersetzung des Caroats/der Caroschen Säure weiter vermindert wird.

Wie oben bereits ausgeführt, ist es erfindungswesentlich, dass das erfindungsgemäße Verfahren in oder in unmittelbarer Nähe einer Zellstoff- oder Papierfabrik durchgeführt werden kann. Ein weiterer Vorteil einer solchen Anordnung ist es, dass große Papierfabriken üblicherweise bereits über eine Chloralkalielektrolyse-Anlage verfügen, die nach Anpassung an die Erfordernisse einer Persulfatelektrolyse verwendet werden kann. Weiterhin wird beim Kraftzellstoffverfahren beispielsweise pro Tonne Papier etwa 5 bis 20 kg Natriumsulfat zugeführt. Dieses Natriumsulfat kann vor der Einspeisung in den Kreislauf des Zellstoffverfahrens durch die Persulfatelektrolyse geschleust werden. Das nach der Papierbleiche wiedergewonnene Sulfat wird anschließend für das Zellstoffverfahren verwendet. Auf diese Weise wird das für das Zellstoffverfahren ohnehin benötigte Natriumsulfat vor der Einspeisung in das Zellstoffverfahren durch das erfindungsgemäße Bleichverfahren geschleust, daraus wiedergewonnen und besitzt eine ausreichende Reinheit, um anschließend für das Zellstoffverfahren verwendet werden zu können.

Ein weiterer Vorteil des erfindungsgemäßen Verfahrens besteht darin, dass es nicht notwendig ist, zusätzliche weitere Chemikalien zu verwenden, sodass damit verbundene Probleme hinsichtlich Entsorgung und Umweltverträglichkeit nicht auftreten.

Erfindungsgemäß wird die in der Elektrolyse erzeugte Natronlauge zum Neutralisieren der Caroschen Säure/Caroat-Lösung in der Bleichflotte verwendet.

Weiterhin ist es bevorzugt, für die Elektrolyse eine Membranzelle oder eine Diaphragmazelle zu verwenden, wie sie beispielsweise in Ullmann, Band 19, Seite 216 beschrieben ist.

Die Hydrolyse der Peroxodisulfatlösung, bei der eine Carosche Säure/Caroat-Lösung gebildet wird, wird bevorzugt bei 50 bis 90°C und besonders bevorzugt bei 60 bis 80°C für 30 bis 60 Minuten, bevorzugt 30 bis 40 Minuten durchgeführt. Zur Hydrolyse wird bevorzugt eine 1 bis 4 N Schwefelsäure eingesetzt. Nach der Hydrolyse lässt man die Carosche Säure/Caroat-Lösung, welche bevorzugt einen pH-Wert von < 5 aufweist, auf 0°C bis 50°C, bevorzugt auf 10°C bis 30°C abkühlen.

Das beim Bleichen oder/und Delignifizieren von Zellstoff, insbesondere Papierstoff gebildete Sulfat wird rückgewonnen und kann beispielsweise auch in ein Sulfatzellstoffverfahren eingespeist werden.

Durch das erfindungsgemäße Verfahren kann Zellstoff, insbesondere Papier mit hoher Helligkeit mit einem Weißgradniveau 89 Grad ISO erzielt werden. Eine bevorzugte Bleichsequenz ist beispielsweise:
O - Q - P - - X - P*,
worin O Sauerstoff, Q einen Komplexbildner, wie beispielsweise EDTA, P H₂O₂ und X - P* die Carosche Säure/Caroat-Lösung darstellt. Es können aber auch andere Bleichsequenzen verwendet werden.

Die Erfindung wird durch die folgenden Beispiele weiter erläutert.

### Beispiel 1 - Herstellung von Caroscher Säure

Carosche Säure wurde durch Hydrolyse aus einer Natriumperoxodisulfatlösung hergestellt. Dazu wurden 2 mol/l (4n) NPS (Natriumpersulfat), das sind 476 g/l und 0,25 m Schwefelsäure (25,5 g/l) unter Rühren auf 70 °C temperiert. Die Zusammensetzung der Lösung vor und nach der Hydrolyse ist in Tabelle 1 angegeben:

**Tabelle 1**

| Zeit | NPS | H₂SO₅ | H₂SO₄ |
|---|---|---|---|
| vor Erhitzen | 476 g/l | 0 g/l | 25,5 g/l |
| nach 3 Std. | 59,9 g/l | 107 g/l | 210,7 g/l |

Die Ausbeute an H₂SO₅ betrug nach 3 Stunden 46,9 %. Nach Abkühlen der Lösung auf Raumtemperatur wurde eine Abnahme des Caroatgehalts in 20 Stunden von nur 2,8 % relativ beobachtet (104 g H₂SO₅/l).

In einem weiteren Versuch wurden 2 mol/l (4n) NPS, das sind 476 g/l, und 2n Schwefelsäure (98 g/l) unter Rühren auf 70 °C temperiert. Die Zusammensetzung der Lösung vor und nach der Hydrolyse ist in Tabelle 2 angegeben.

**Tabelle 2**

| Zeit | NPS | H₂SO₅ | H₂SO₄ |
|---|---|---|---|
| vor Erhitzen | 476 g/l | 0 g/l | 98 g/l |
| nach 1 Std. | 9,5 g/l | 162,3 g/l | 246 g/l |

Die Ausbeute an H₂SO₅ betrug nach 1 Stunde 71,2 %. Nach Abkühlen der Lösung auf Raumtemperatur und Teilneutralisation auf 0,34n H₂SO₄ nahm der Caroatgehalt nur um 1,3 % relativ ab.

### Beispiel 2 (nicht erfindungsgemäß)

### Bleichen und Delignifizieren mit KMPS (Kaliummonopersulfat) und Wasserstoffperoxid im Vergleich zu Caroat aus Beispiel 1

Zwei finnische Zellstoffmuster wurden untersucht:
Muster 5656 enthält 68,5 % Wasser, einen biociden Zusatz und der Kappawert (Lignin) beträgt 20,3. Muster 5657 enthält 60,9 % Wasser, einen biociden Zusatz und der Kappawert (Lignin) beträgt 12,8. Muster 5657 ist bereits mit Sauerstoff vorbehandelt. Es ist deshalb heller und enthält weniger Lignin.

### Versuch a)

Zellstoffprobe 5656 (nicht vorgebleicht) wurde mit KMPS gebleicht. Die Stoffdichte betrug 3 %. Es wurden 13 % KHSO₅ atro (29,6 g Curox/100 g trockenen Zellstoff) eingesetzt, was 10 % H₂SO₅ atro entspricht. Die Bleichwirkung war sofort nach Zugabe sichtbar.

Nach 30 Minuten Behandlung bei 60 °C und pH 2,5 wurde die Probe abgenutscht und mit viel Wasser gewaschen. Nach behutsamem Trocknen bei 30 °C über Nacht wurde Helligkeit und Gewicht bestimmt.

### Versuch b)

Zellstoffprobe 5656 (nicht vorgebleicht) wurde Wasserstoffperoxid gebleicht.

Die Stoffdichte betrug 3 %. Es wurden 2,9 % H₂O₂ atro eingesetzt. Diese Einsatzmenge ist im Aktivsauerstoffgehalt (entspricht 1,4 % AO atro) gleich mit den 10 % H₂SO₅ atro (Versuch a).

Nach 30 Minuten Behandlung bei 60 °C und pH 6 wurde die Probe abgenutscht und mit viel Wasser gewaschen. Nach behutsamen Trocknen bei 30 °C über Nacht wurde Helligkeit und Gewicht bestimmt.

### Versuch c)

Zellstoffprobe 5656 (nicht vorgebleicht) wurde mit einer gemäß Beispiel 1 erhaltenen Lösung von 116,4 g H₂SO₅ gebleicht.

Die Stoffdichte betrug 3 %. Es wurden 10 % H₂SO₅ atro eingesetzt. Diese Einsatzmenge ist im Aktivsauerstoffgehalt entspricht 1,4 % AO atro.

Nach 30 Minuten Behandlung bei 60 °C und pH 1,5 wurde die Probe abgenutscht und mit viel Wasser gewaschen. Nach behutsamen Trocknen bei 30 °C über Nacht wurde Helligkeit und Gewicht bestimmt.

### Versuch d)

Zellstoffprobe 5657 (nicht vorgebleicht) wurde mit KMPS gebleicht.

Die Stoffdichte betrug 3 %. Es wurden 13,3 % KHSO₅ atro (29,6 g Curox/100 g trockenen Zellstoff) eingesetzt, was 10 % H₂SO₅ atro entspricht.

Nach 30 Minuten Behandlung bei 60 °C und pH 2,5 wurde die Probe abgenutscht und mit viel Wasser gewaschen. Nach behutsamen Trocknen bei 30 °C über Nacht wurde Helligkeit und Gewicht bestimmt.

### Versuch e)

Zellstoffprobe 5657 (vorgebleicht) wurde Wasserstoffperoxid gebleicht.

Die Stoffdichte betrug 3 %. Es wurden 2,9 % H₂O₂ atro eingesetzt. Diese Einsatzmenge ist im Aktivsauerstoffgehalt (entspricht 1,4 % AO atro) gleich mit den 10 % H₂SO₅ atro.

Nach 30 Minuten Behandlung bei 60 °C und pH 6 wurde die Probe abgenutscht und mit viel Wasser gewaschen. Nach behutsamen Trocknen bei 30 °C über Nacht wurde Helligkeit und Gewicht bestimmt.

### Versuch f)

Zellstoffprobe 5657 (nicht vorgebleicht) wurde mit einer gemäß Beispiel 1 erhaltenen Lösung von 116,4 g H₂SO₅ gebleicht.

Die Stoffdichte betrug 3 %. Es wurden 10 % H₂SO₅ atro eingesetzt. Diese Einsatzmenge ist im Aktivsauerstoffgehalt entspricht 1,4 % AO atro.

Nach 30 Minuten Behandlung bei 60 °C und pH 1,5 wurde die Probe abgenutscht und mit viel Wasser gewaschen. Nach behutsamen Trocknen bei 30 °C über Nacht wurde Helligkeit und Gewicht bestimmt.

### Übersicht Bleichversuche a) bis f)

| Versuch | Probe | atro | AO | Stoffdichte | Aufhellung | Kappa |
|---|---|---|---|---|---|---|
| a) | 5656 | 29,6 % KMPS | 1,4 % | 3 % | +9,2% | 18,4= -12,2% |
| b) | 5656 | 2,9 % H₂O₂ | 1,4 % | 3 % | +5,2% | 0 |
| c) | 5656 | 10 % H₂SO₅ | 1,4 % | 3 % | +7,6 % | 18, 9= -9,6% |
| d) | 5657 | 29,6 % KMPS | 1,4 % | 3 % | +14,3 % | 12,9= -12,4% |
| e) | 5657 | 2,9 % H₂O₂ | 1,4 % | 3 % | +13,9 % | 0 |
| f) | 5757 | 10 % H₂SO₄ | 1,4 % | 3 % | +13,9 % | 11,3= -12,4% |

## Patentansprüche

1. Verfahren zum Bleichen oder/und Delignifizieren von Zellstoff durch Carosche Säure/Caroat, wobei man
(a) zunächst durch Elektrolyse von Natriumsulfat Natronlauge und eine Peroxodisulfatlösung erzeugt,
(b) die Peroxodisulfatlösung durch Hydrolyse in eine Carosche Säure/Caroat-Lösung überführt,
(c) diese Carosche Säure/Caroat-Lösung abkühlen lässt,
(d) dann unmittelbar als Bleichlösung zum Bleichen oder/und Delignifizieren von Zellstoff verwendet, wobei man die Carosche Säure/Caroat-Lösung beim Einleiten in die Bleichflotte mit der in Schritt (a) erzeugten Natronlauge neutralisiert und
(e) das beim Bleichen oder/und Delignifizieren von Zellstofff gebildete Sulfat zurückgewinnt und in Stufe (a) zurückführt.

2. Verfahren nach Anspruch 1,
**dadurch gekennzeichnet,**
**dass** man für die Elektrolyse in Schritt (a) eine Membran- oder Diaphragmazelle verwendet.

3. Verfahren nach einem der vorhergehenden Ansprüche,
**dadurch gekennzeichnet,**
**dass** die Hydrolyse der Peroxodisulfatlösung in Schritt (b) bei 50 °C bis 90 °C durchgeführt wird.

4. Verfahren nach einem der vorhergehenden Ansprüche,
**dadurch gekennzeichnet,**
**dass** die Hydrolyse der Peroxodisulfatlösung in Schritt (b) in 1 bis 4 n Schwefelsäure durchgeführt wird.

5. Verfahren nach einem der vorhergehenden Ansprüche,
**dadurch gekennzeichnet,**
**dass** man die Carosche Säure/Caroat-Lösung auf 0 °C bis 50 °C abkühlen lässt.

## Claims

1. A method of bleaching and/or delignifying cellulose by means of Caro's acid/caroate, in which
(a) a sodium hydroxide solution and a peroxydisulphate solution are first of all produced by electrolysis of sodium sulphate
(b) the peroxydisulphate solution is converted by hydrolysis into Caro's acid/caroate solution
(c) said Caro's acid/caroate solution is left to cool and
(d) then used immediately as bleaching solution for bleaching and/or delignifying cellulose, the Caro's acid/caroate solution being neutralised upon introduction into the bleaching solution by the sodium hydroxide solution produced in step (a).
(e) the sulphate formed during bleaching and/or delignification of cellulose is recovered and returned to step (a).

2. The method of claim 1,
**characterised in that**
a membrane cell or a diaphragm cell is used for electrolysis in step (a).

3. The method according to one of the preceding claims,
**characterised in that**
the hydrolysis of the peroxydisulphate solution in step (b) is carried out at 50 °C to 90 °C.

4. The method according to one of the preceding claims,
**characterised in that**
the hydrolysis of the peroxydisulphate solution in step (b) is carried out in 1 to 4 N sulphuric acid.

5. The method according to one of the preceding claims,
**characterised in that**
the Caro's acid/caroate solution is allowed to cool to 0 °C to 50 °C.

## Revendications

1. Procédé de blanchiment ou/et de délignification de cellulose par de l'acide de caro/caroate, dans lequel
(a) tout d'abord par électrolyse de sulfate de sodium, on produit de la soude caustique et une solution de peroxodisulfate,
b) la solution de peroxodisulfate est transférée par hydrolyse dans une solution d'acide de caro/caroate,
c) on laisse refroidir cette solution d'acide de caro/caroate,
d) ensuite, immédiatement on l'utilise en tant que solution de blanchiment pour le blanchiment ou/et la délignification de cellulose, en neutralisant l'acide de caro/caroate par introduction dans le bain de blanchiment avec la soude caustique produite dans l'étape (a) et
e) on récupère le sulfate formé lors du blanchiment ou/et délignification de la cellulose et on retourne à l'étape (a).

2. Procédé selon la revendication 1, **caractérisé en ce que**, pour l'électrolyse à l'étape (a), on utilise une cellule à membrane ou à diaphragme.

3. Procédé selon l'une des revendications précédentes, **caractérisé en ce que** l'hydrolyse de la solution de peroxodisulfate à l'étape (b) est effectuée à 50°C jusqu'à 90°C.

4. Procédé selon l'une des revendications précédentes, **caractérisé en ce que** l'hydrolyse de la solution de peroxodisulfate à l'étape (b) est effectuée dans de l'acide sulfurique 1 à 4 n.

5. Procédé selon l'une quelconque des revendications précédentes, **caractérisé en ce que**, l'on laisse refroidir la solution d'acide de caro/caroate à 0°C jusqu'à 50°C.
